# FASCICULE DE BREVET EUROPEEN

(11) **EP 0 773 981 B1**
(45) Date de publication et mention de la délivrance du brevet: **13.01.1999**
(21) Numéro de dépôt: 96917528.0
(22) Date de dépôt: 22.05.1996
(51) Int. Cl.: C10G 69/04, C10L 1/04

(54) **CARBUREACTEUR ET PROCEDE DE PREPARATION DE CE CARBUREACTEUR**
ENTSCHWEFELUNGSVERFAHREN FÜR KATALYTISCHES KRACKBENZIN
JET FUEL AND METHOD FOR PRODUCING SAME

(30) Priorité: 22.05.1995 FR 9506049
(43) Date de publication de la demande: 21.05.1997
(73) Titulaire: TOTAL RAFFINAGE DISTRIBUTION S.A., 92800 Puteaux (FR)
(72) Inventeur: MERCIER, Sophie, F-76000 Rouen (FR); LABORDE, Michel, F-76620 Le Havre (FR); CORMERAIS, François-Xavier, F-76600 Le Havre (FR); THEBAULT, Michel, F-76600 Le Havre (FR)
(74) Mandataire: Jolly, Jean-Pierre
(86) Numéro de dépôt international: FR9600762
(87) Numéro de publication internationale: WO9637577

(56) Documents cités:
- US-A- 3 175 970
- THE OIL AND GAS JOURNAL, vol. 65, no. 20, 15 Mai 1967, pages 39-42, XP002012819 STORMONT: "SST'S TO SPUR BIG JET-FUEL SURGE."

## Description

La présente invention concerne des carburéacteurs, ou carburants pour moteur à réaction, et leur procédé de préparation.

De nombreux procédés ont été proposés pour la fabrication de carburants pour moteur à réaction, à partir d'une grande gamme de matières premières.

En général, le carburant pour moteur à réaction ou carburéacteur est produit à partir d'une fraction de kérosène issue directement de la distillation atmosphérique du pétrole brut et dont les points de distillation sont compris entre 140 et 300°C et, plus typiquement, entre 150 et 270°C. Cette fraction est alors soit traitée dans une unité de désulfuration, soit traitée dans une unité de transformation des mercaptans en disulfures.

Une autre voie de production est celle consistant en l'hydrocraquage d'une fraction du distillat sous vide. Le fractionnement des effluents permet d'obtenir un carburéacteur qui ne nécessite pas d'autres traitements. Toutefois, le carburéacteur ainsi obtenu possède un pouvoir lubrifiant très faible et insuffisant pour son utilisation à l'état pur dans les moteurs à réaction. De ce fait, il doit être mélangé à d'autres carburéacteurs, en particulier aux carburéacteurs de distillation directe, qui possèdent un meilleur pouvoir lubrifiant et compensent ainsi cette insuffisance.

Les carburéacteurs sont destinés à alimenter les brûleurs des turboréacteurs et propulseurs d'avions. A cet effet, les carburéacteurs doivent posséder certaines caractéristiques. Notamment, le carburéacteur Jet A1, qui est le carburéacteur le plus communément utilisé dans l'aviation civile, doit impérativement avoir une teneur en soufre inférieure à 0,30 % en poids, une teneur en composés aromatiques inférieure à 22% en volume, un point d'éclair supérieur à 38°C, un point de fumée supérieur à 25 mm, et un point de décongélation inférieur à - 47 °C. Selon les voies de production de l'art antérieur, les carburéacteurs ont des qualités énergétiques similaires et un pouvoir calorifique inférieur volumique dont la valeur est inférieure à 34,60 Mj/litre. D'autres caractéristiques du carburéacteur Jet A1 sont données dans le Tableau 6 apparaissant dans la suite de la présente description, après des exemples de mise de oeuvre de l'invention, ce Tableau 6 rassemblant également des caractéristiques des carburéacteurs produits dans ces exemples.

Le brevet américain US-A-3 175 970 fait état (cf. Tableau de la colonne 3) d'un carburéacteur ("Jet Fuel") ayant les caractéristiques suivantes :
i) un point de distillation compris entre 176,7 et 218 °C
ii) une teneur en aromatiques de 1,9% en volume,
iii) un pouvoir calorifique inférieur volumique qui est de 36,521 Mj/litre,
iv) une teneur en soufre inférieure à 150 ppm (cf. col.2, ligne 5).

Ce carburéacteur présente (cf. Tableau de la colonne 3) un point de congélation inférieur à -76°F, soit -60°C. Cette valeur est cependant encore trop élevée.

Les demandes en carburéacteur sont croissantes et les moyens de production de carburéacteur sont limités au sein d'une raffinerie classique. Les unités d'hydrocraquage sont extrêmement onéreuses et les quantités de carburéacteurs issues de la distillation atmosphérique de pétrole brut sont limitées et dépendent de la qualité des pétroles bruts.

De plus, les raffineries dont le mode de conversion est constitué par le craquage catalytique, ne disposent que de carburéacteurs issus d'une distillation directe.

En effet, les effluents de craquage catalytique contiennent des quantités très importnates d'aromatiques, oléfines, et de produits soufrés.

Etant donné que les catalyseurs de déaromatisation, qui sont à base de platine, sont très sensibles aux soufres, il est nécessaire d'éliminer les produits soufrés par un hydrotraitement préalable.

Toutefois, cette opération d'hydrotraitement est rendue très difficile du fait de son exothermicité.

En essayant de résoudre ce problème rencontré dans l'art antérieur, la Demanderesse a découvert qu'il était possible de produire du carburéacteur à partir d'une coupe issue du craquage catalytique.

La Demanderesse a en outre découvert que, de façon surprenante, le carburéacteur produit par craquage catalytique (c'est-à-dire un craquage à haute température, en présence d'un catalyseur et sans hydrogène) puis hydrotraitement, était différent de celui obtenu par craquage en présence d'hydrogène (hydrocraquage) et de qualité supérieure à ce dernier.
Ainsi, la Demanderesse a mis au point un carburéacteur se caractérisant en ce qu'il possède :
i) un point de distillation compris dans l'intervalle de 140 à 300°C ;
ii) un rapport cis décaline/trans décaline supérieur à 0,2;
iii) une teneur en aromatiques inférieure à 22% en volume ;
iv) une teneur en soufre inférieure à 100 ppm ; et
v) un pouvoir calorifique inférieur volumique qui est supérieur à 34,65 Mj/litre.

De préférence, le carburéacteur selon l'invention a un pouvoir calorifique volumique inférieur compris entre 34,65 et 35,30 Mj/litre.

Le carburéacteur conforme à l'invention est donc différent des carburéacteurs de l'art antérieur, en particulier en ce qui concerne son pouvoir calorifique plus élevé, de sorte qu'il permet une consommation en volume inférieure à celle des carburéacteurs de l'art antérieur.

L'invention vise également à apporter un nouveau procédé pour la fabrication de ce carburéacteur aux propriétés améliorées. Ce procédé est nouveau et original par le fait qu'il n'utilise pas les voies classiques de production de carburéacteur. Il permet ainsi une production supplémentaire de carburéacteur au sein d'une raffinerie, venant s'ajouter à celui produit par la coupe de distillation atmosphérique du pétrole brut.

Ce procédé permet d'obtenir un carburéacteur à partir d'une coupe provenant du fractionnement de l'effluent d'une unité de craquage catalytique. Ainsi, la valorisation en carburéacteur d'une coupe de craquage catalytique de points de distillation compris entre 140 et 300 °C est possible.

Néanmoins, cette coupe issue d'une unité de craquage catalytique nécessite généralement un certain nombre de traitements spécifiques avant de devenir un carburéacteur présentant les caractéristiques requises pour son homologation.

Différents traitements de la coupe de craquage catalytique peuvent être envisagés pour obtenir le carburéacteur. Toutefois, conformément à l'invention, la coupe de craquage catalytique est traitée de préférence en deux étapes : une étape d'hydrotraitement et une étape de déaromatisation.

Habituellement, cette coupe de craquage catalytique a une teneur en oléfines comprise entre 20 et 45% et une teneur en composés aromatiques comprise entre 40 et 70%, par rapport au volume total.

Or, les spécifications des carburéacteurs limitent cette teneur en aromatiques à 22 % au maximum, ce qui nécessite une déaromatisation. De plus, étant donné que le catalyseur de déaromatisation est particulièrement sensible aux polluants, il est nécessaire d'opérer un hydrotraitement préalable à la déaromatisation.

L'étape d'hydrotraitement a pour but de désulfurer, déazoter et hydrogéner les oléfines de la coupe de craquage catalytique. Si la déazotation de la charge occasionnée lors de l'étape d'hydrotraitement est faible ou insuffisante, une étape complémentaire de déazotation sera incorporée au schéma du procédé.

La coupe issue du craquage catalytique possède des propriétés très différentes de celles qui permettent l'obtention des carburéacteurs de l'art antérieur.

Ainsi, elle recèle plus d'oléfines que la coupe issue de la distillation atmosphérique directe, et diffère en outre de la coupe en charge de l'hydrocraquage qui est un distillat sous vide à plus haut point d'ébullition.

Ceci explique que le carburéacteur de l'invention présente des caractéristiques se démarquant de celles des carburéacteurs obtenus par les voies habituelles.

Le carburéacteur selon l'invention présente ainsi des propriétés de combustion améliorées dans les moteurs à réaction. En effet, il comporte une concentration élevée en naphtènes polycycliques par rapport à la concentration totale en naphtènes du carburéacteur, ce qui se traduit par un gain en énergie volumique substantiel et supérieur à 0,5%. Par conséquent, dans des conditions identiques, le volume consommé du carburéacteur conforme à l'invention sera inférieur à celui d'un carburéacteur de l'art antérieur.

Le carburéacteur selon l'invention possède généralement un rapport cis décaline/trans décaline supérieur à 0,2, et de préférence supérieur à 0,3.

Ceci provient du fait que la coupe de craquage catalytique dont est issu le carburéacteur, est riche en oléfines, et en particulier en dicyclooléfines, qui sont des précurseurs de cis décaline.

Le carburéacteur selon l'invention possède en outre de préférence un rapport naphtalène/trans décaline inférieur à 0,05 . En effet, l'étape d'hydrogénation conforme au procédé selon l'invention, transforme la grande majorité des naphtalènes présent en décalines.

Le carburéacteur selon l'invention présente un rapport $\frac{\text{naphtènes}}{\text{paraffines}}$ compris entre 1,2 et 2.

De plus, le carburéacteur selon l'invention a des propriétés de tenue au froid de très bonne qualité et supérieures à celle requises pour le carburéacteur Jet A1. De ce fait, le carburéacteur selon l'invention peut être avantageusement utilisé dans des conditions sévères de froid, notamment dans le domaine de l'aviation militaire.

En outre, le carburéacteur de l'invention est mélangeable à d'autres bases de carburéacteurs, ce qui permet, le cas échéant, d'améliorer les propriétés de carbu-réacteurs, notamment leurs qualités énergétiques, tout en respectant les normes requises pour un carburéacteur Jet A1.

Le procédé de préparation du carburéacteur conforme à l'invention, va maintenant être explicité.

L'étape d'hydrotraitement de la coupe de craquage catalytique est effectuée en présence d'un catalyseur disposé sous forme d'un ou plusieurs lits fixes dans un réacteur. Le catalyseur est constitué par au moins un métal hydrogénant et/ou hydrogénolysant déposé sur un support sensiblement neutre, par exemple les catalyseurs à base de nickel et molybdène tels que le catalyseur TK 525 de la société Haldor Topsoe ou le catalyseur HR 348 de la société Procatalyse.

D'autres types de catalyseurs peuvent être utilisés, notamment les catalyseurs à base de cobalt et de molybdène HR 306 et HR 316 de la société Procatalyse, KF 752 de la société Akzo, et TK 524 et TK 554 de la société Haldor Topsoe. La température de réaction est généralement comprise entre 250 et 350°C, sous une pression minimum de 30.10⁵ Pascals (30 bars), avec une vitesse volumique horaire d'environ 1 à 5 h⁻¹, le rapport volumique hydrogène/ hydrocarbures à l'entrée du réacteur étant compris entre 100 et 500 Nm³/m³ et, de préférence, entre 200 à 300 Nm³/m³. Avantageusement, la température est d'environ 280°C, sous une pression de 35.10⁵ Pascals.

L'étape d'hydrotraitement engendre des réactions fortement exothermiques. Afin de contrôler ce phénomène, l'homme de l'art ajustera différents facteurs, notamment, la température à l'entrée du réacteur, le rapport hydrogène/ hydrocarbures, et la quantité d'oléfines dans la charge. Un diluant tel qu'un recycle du réacteur ou, préférentiellement, du kérosène issu de la distillation atmosphérique de pétrole brut peut être optionnellement mélangé à la charge pour diminuer sa concentration en oléfines.

Dans le cas d'un réacteur où le catalyseur est disposé en plusieurs lits fixes, un fluide de trempe peut être injecté entre les dits lits, sa nature, son débit et sa température étant sélectionnés pour contrôler l'exothermicité des réactions de cette étape d'hydrotraitement. Un recycle de l'unité, de l'hydrogène ou, de préférence, du kérosène de distillation atmosphérique, peuvent constituer le fluide de trempe.

La réaction de déaromatisation partielle de l'effluent issu de l'unité de désulfuration est effectuée en présence d'un catalyseur disposé par exemple sous forme d'un ou plusieurs lits fixes dans un réacteur. Le catalyseur utilisé est sélectionné selon les conditions opératoires du réacteur.

Le catalyseur peut être un catalyseur thiorésistant, constitué par au moins un métal noble hydrogénant déposé sur un support sensiblement acide, ce métal noble pouvant être en particulier du platine ou du palladium. A titre d'exemples, les catalyseurs thiorésistants tels que les catalyseurs LD 402 de Procatalyse, AS-100 de Critérion et TK 908 de Haldor Topsoe peuvent être utilisés à cette fin.

Le catalyseur utilisé peut être également un catalyseur à base de nickel, ce qui s'avère être une voie intéressante, car plus économique que celle utilisant les catalyseurs contenant du platine ou du palladium. A titre d'exemples, les catalyseurs tels que les catalyseurs HTC 400 et HTC 500 de Crosfield et C46-7-03 et L3427 de Süd-Chemie peuvent être utilisés. De préférence, le catalyseur HTC 400 de Crosfield est employé.

Dans le cas d'un catalyseur contenant un métal noble, la température de réaction est généralement comprise entre 200 et 300°C, sous une pression minimum de 30.10⁵ Pa, avec une vitesse volumique horaire de 1 à 5 h⁻¹, le rapport volumique hydrogène/hydrocarbures à l'entrée du réacteur étant compris entre 500 et 900 Nm³/m³, de préférence 600 Nm³/m³ (Nm³ signifie ici Normal m³. 1 Normal m³ correspond à 1m³ de gaz dans les conditions standards de température et de pression, c'est-à-dire 0°C et 1 atmosphère - 1,01325.10⁵ Pa). Avantageusement, la température est d'environ 240°C, sous une pression sensiblement de 50.10⁵ Pa.

Dans le cas d'un catalyseur à base de nickel, la température de réaction est généralement comprise entre 100 et 200°C, sous une pression minimum de 30.10⁵ Pa, avec une vitesse volumique horaire de 1 à 5 h⁻¹, le rapport volumique hydrogène/hydrocarbures à l'entrée du réacteur étant compris entre 600 et 1000 Nm³/m³, de préférence égal à 800 Nm³/m³. Avantageusement, la température est d'environ 160°C, sous une pression sensiblement de 50.10⁵ Pa.

De préférence, le catalyseur de l'étape de déaromatisation est disposé en plusieurs lits, entre lesquels est injecté un fluide de trempe pour contrôler l'exothermicité de la réaction de déaromatisation.

Selon les types de catalyseurs utilisés pour les deux étapes décrites ci-dessus, une étape complémentaire de déazotation peut être effectuée avant celle de déaromatisation. En effet, certains catalyseurs de déaromatisation sont sensibles à l'azote, ce qui entraîne leur désactivation. De ce fait, si le catalyseur d'hydrotraitement sélectionné n'a pas réduit suffisamment la teneur en azote de la charge, celle-ci doit être traitée afin d'avoir une teneur en azote très faible de l'ordre de 10 ppm. Ce traitement peut être effectué par différents moyens tel qu'un piège classique à azote contenant une masse déazotante.

Selon le type de catalyseur utilisé dans l'étape de déaromatisation, un lavage de l'effluent de l'étape d'hydrotraitement est nécessaire afin d'éliminer l'ammoniac et le sulfure d'hydrogène dissous qui sont des facteurs limitants ou empoisonnants pour certains types de catalyseurs de déaromatisation.

Les exemples ci-après illustrent différents modes de préparation de carburéacteurs selon l'art antérieur et selon l'invention. Ils n'ont pas de caractère limitatif et sont destinés à illustrer les avantages des carburéacteurs selon l'invention telle que définie dans les revendications.

Dans ces exemples, on se réfèrera à la figure unique du dessin annexé, qui représente diverses courbes de distillation de carburéacteurs décrites dans les exemples.

### Exemple 1

Une charge, à points de distillation compris entre 150 et 250°C, provenant directement du fractionnement d'une unité de craquage catalytique, a été traitée en accord avec le procédé selon l'invention.

Dans un premier temps, la charge a été traitée dans une unité d'hydrotraitement. On utilise un catalyseur à base d'alumine ayant une surface spécifique de 220 m²/g, un volume poreux de 0,5 cm³/g, renfermant, en % en poids, 4,2% d'oxyde de nickel et 16,5% de molybdène. On opère à une température moyenne de 325°C sous environ 35.10⁵ Pa, avec une vitesse volumique horaire de 3 h⁻¹ et un rapport hydrogène/hydrocarbures de 200 Nm³/m³.

Pour l'étape de déaromatisation, on utilise le catalyseur TK 908 de Haldor Topsoe. On opère à une température moyenne de 240 °C sous environ 50.10⁵ Pa, avec une vitesse volumique horaire de 1 h⁻¹ et un rapport hydrogène/hydrocarbures de 600 Nm³/m³.

Les caractéristiques de la charge, de l'effluent après hydrotraitement et du carburéacteur obtenu après déaromatisation, sont rassemblées dans le Tableau 1 ci-après :

La courbe de distillation est représentée sur la figure unique annexée.

### Exemple 2 (Comparatif)

Un mélange massique composé à 50% d'une fraction kérosène de points de distillation compris entre 140 et 270°C issue de distillation directe de pétrole brut, et à 50% d'une charge de points de distillation de 160 et 240°C, provenant directement du fractionnement d'une unité de craquage catalytique, a été traitée en accord avec le procédé selon l'invention.

Dans un premier temps, la charge a été traitée dans une unité d'hydrotraitement. On utilise un catalyseur identique à celui de l'exemple 1. On opère à une température moyenne de 300°C, sous environ 35.10⁵ Pa, avec une vitesse volumique horaire de 4 h⁻¹ et un rapport hydrogène/hydrocarbures de 200 Nm³/m³.

Pour l'étape de déaromatisation, on utilise le catalyseur TK 908 de Haldor Topsoe. On opère à une température moyenne de 270 °C, sous environ 50.10⁵ Pa, avec une vitesse volumique horaire de 3 h⁻¹ et un rapport hydrogène/hydrocarbures de 600 Nm³/m³.

Les caractéristiques de la charge, de l'effluent après hydrotraitement et du carburéacteur obtenu après déaromatisation, sont rassemblées dans le Tableau 2 ci-après :

La courbe de distillation est reproduite sur la figure unique annexée.

Cet exemple illustre l'utilisation d'une fraction kérosène issue de la distillation directe de pétrole brut comme diluant, ce qui permet à la fois de contrôler l'exothermicité des réactions d'hydrotraitement et d'améliorer les qualités de base de la dite fraction kérosène (notamment point de décongélation et pouvoir calorifique inférieur).

### Exemple 3

Une charge à points de distillation compris entre 150 et 270°C, provenant directement du fractionnement d'une unité de craquage catalytique, a été traitée en accord avec le procédé selon l'invention.

Dans un premier temps, la charge a été traitée dans une unité d'hydrotraitement. On utilise un catalyseur à base d'alumine ayant une surface spécifique de 210 m²/g, un volume poreux de 0,6 cm³/g, et renfermant 2,8% d'oxyde de cobalt et 13,8% d'oxyde de molybdène. On opère à une température moyenne de 325°C, sous environ 35.10⁵ Pa, avec une vitesse volumique horaire de 3 h⁻¹ et un rapport hydrogène/hydrocarbures de 300 Nm³/m³.

Pour l'étape de déaromatisation, on utilise le catalyseur HTC 400 Crosfield. On opère à une température moyenne de 160 °C sous environ 50.10⁵ Pa, avec une vitesse volumique horaire de 3 h⁻¹ et un rapport hydrogène/hydrocarbures de 800 Nm³/m³.

Les caractéristiques de la charge, de l'effluent après hydrotraitement, et du carburéacteur obtenu après déaromatisation sont exposées dans le Tableau 3 ci-après :

La courbe de distillation est représentée sur la figure unique annexée.

### Exemple 4 (Comparatif)

Une charge à points de distillation compris entre 140 et 250°C, provenant de la distillation atmosphérique d'un pétrole brut, est traitée dans une unité d'adoucissage de mercaptans de type "KEROX", dont le principe est décrit succinctement page 877 du livre "Raffinage et génie chimique" de P. Wuithier, IFP, tome 1, édition de 1972.

On opère de façon connue en soi, en présence de catalyseur à base de phtalocyanine de cobalt, à une pression de 8.10⁵ Pa et à une température de 50°C.

Les caractéristiques de la charge et du carburateur obtenu sont rassemblées dans le Tableau 4 ci-après:

La courbe de distillation est reproduite sur la figure unique annexée.

### Exemple 5 (Comparatif)

Une charge à points de distillation compris entre 350 et 560 °C, provenant de la distillation sous vide, est traitée dans un hydrocraqueur à double réacteur de type Unicracking, développé par UNOCAL et UOP. Pour référence, ce dispositif d'hydrocraquage est décrit succinctement page 761 du livre "Raffinage et génie chimique" de P. Wuithier, IFP, tome 1, édition de 1972.

La charge de distillat sous vide est pré-traitée dans un premier réacteur en présence d'un catalyseur de déazotation. Ensuite, l'effluent obtenu est traité dans le réacteur de craquage. Les conditions opératoires sont sensiblement similaires à celles indiquées page 764 du livre "Raffinage et génie chimique" de P. Wuithier, IFP, tome 1, édition de 1972.

Les caractéristiques de la charge et du carburéacteur obtenu par fractionnement sont présentées dans le Tableau 5 ci-après :

La courbe de distillation est reportée sur la figure unique annexée.

L'ensemble des caractéristiques du JET Al et des carburéacteurs des exemples 1, 2, 3, 4 et 5 est décrit dans le Tableau 6 ci-après.

Les points de congélation des exemples 1 et 3 sont, en particulier, très inférieurs au minimum requis, c'est-à-dire inférieurs à -47°C, et permettent donc une utilisation potentielle de ces carburéacteurs dans des conditions extrêmes de froid. De plus, on note que le pouvoir calorifique volumique inférieur des carburéacteurs obtenus selon l'invention est particulièrement élevé par rapport à ceux de l'art antérieur.

## Revendications

1. Carburéacteur présentant la combinaison de caractéristiques suivantes :
i) un point de distillation compris dans l'intervalle de 140 et 300°C;
ii) une teneur en aromatiques inférieure à 22% en volume;
iii) un pouvoir calorifique inférieur volumique supérieur à 34,65 Mj/litre;
**caractérisé en ce qu'**il présente en outre :
iv) un rapport cis décaline/trans décaline supérieur à 0,2;
v) une teneur en soufre inférieure à 100 ppm ; et
vi) un rapport $\frac{\text{naphtènes}}{\text{paraffines}}$ compris entre 1,2 et 2.

2. Carburéacteur selon la revendication 1, caractérisé en ce que son pouvoir calorifique inférieur volumique est compris entre 34,65 et 35,30 Mj/litre.

3. Carburéacteur selon la revendication 1 ou 2, caractérisé en ce que son rapport cis décaline/trans décaline est supérieur à 0,3.

4. Carburéacteur selon l'une des revendications précédentes, caractérisé en ce que son rapport naphtalène/trans décaline est inférieur à 0,05.

5. Procédé de préparation d'un carburéacteur selon l'une des revendications 1 à 4, caractérisé en ce que l'on soumet une coupe de craquage catalytique distillant entre 140 et 300°C à une étape d'hydrotraitement, puis à une étape de déaromatisation.

6. Procédé selon la revendication 5, caractérisé en ce que l'étape d'hydrotraitement s'effectue sur au moins un lit fixe de catalyseur contenant au moins un métal hydrogénant et/ou hydrogénolysant, à une température moyenne comprise entre 250 et 350°C, sous une pression minimum de 30.10⁵ Pa, avec une vitesse volumique horaire de 1 à 5 h⁻¹ et un rapport hydrogène/hydrocarbures compris entre 100 et 500 Nm³/m³.

7. Procédé selon la revendication 6, caractérisé en ce que le catalyseur contient du cobalt et du molybdène ou du nickel et du molybdène.

8. Procédé selon l'une des revendications 5 à 7, caractérisé en ce que l'étape de déaromatisation s'effectue en présence d'un catalyseur contenant au moins un métal noble disposé sur au moins un lit fixe, à une température comprise entre 200 et 300°C et à une pression minimum de 30.10⁵ Pa, avec une vitesse volumique horaire de 1 à 5 h⁻¹ et un rapport hydrogène/hydrocarbures compris entre 500 et 900 Nm³/m³.

9. Procédé selon l'une des revendications 5 à 8, caractérisé en ce que l'étape de déaromatisation s'effectue en présence d'un catalyseur à base de nickel disposé sur au moins un lit fixe, à une température comprise entre 100 et 200°C et à une pression minimum de 30.10⁵ Pa, avec une vitesse volumique horaire de 1 à 5 h⁻¹ et un rapport hydrogène/hydrocarbures compris entre 600 et 1000 Nm³/m³.

10. Procédé selon l'une des revendications 5 à 9, caractérisé en ce qu'un diluant est utilisé dans au moins une des étapes du dit procédé pour contrôler l'exothermicité de la réaction.

11. Procédé selon la revendication 10, caractérisé en ce qu'un diluant est mélangé à la coupe de craquage catalytique avant hydrotraitement, ce diluant étant une fraction kérosène issue de la distillation atmosphérique de pétrole brut.

## Patentansprüche

1. Düsentreibstoff, welcher die folgenden Merkmale in Kombination aufweist:
I) einen Destillationspunkt innerhalb des Bereichs zwischen 140 und 300 °C;
II) einen Gehalt an aromatischen Verbindungen von weniger als 22 Vol.%;
III) einen spezifischen volumenbezogenen Heizwert von mehr als 34,65 Mj/Liter;
**dadurch gekennzeichnet**, daß er darüber hinaus folgendes aufweist:
IV) ein Verhältnis cis-Dekahydronaphthalin/trans-Dekahydronaphthalin von mehr als 0,2;
V) einen Schwefelgehalt von unter 100 ppm; und
VI) ein Verhältnis der Cyclohexane/Paraffine zwischen 1,2 und 2.

2. Düsentreibstoff nach Anspruch 1, dadurch gekennzeichnet, daß sein spezifischer volumenbezogener Heizwert zwischen 34,65 und 35,30 Mj/Liter beträgt.

3. Düsentreibstoff nach Anspruch 1 oder 2, dadurch gekennzeichnet, daß sein Verhältnis cis-Dekahydronaphthalin/trans-Dekahydronaphthalin über 0,3 liegt.

4. Düsentreibstoff nach einem der vorhergehenden Ansprüche, dadurch gekennzeichnet, daß sein Verhältnis cis-Dekahydronaphthalin/trans-Dekahydronaphthalin unter 0,05 liegt.

5. Verfahren zur Herstellung eines Düsentreibstoffs nach einem der Ansprüche 1 bis 4, dadurch gekennzeichnet, daß er einem katalytischen destillativen Crackingschnitt bei 140 bis 300 °C in einem Schritt der Hydrobehandlung und anschließend einem Schritt der Dearomatisierung unterzogen wird.

6. Verfahren nach Anspruch 5, dadurch gekennzeichnet, daß der Schritt der Hydrobehandlung auf mindestens einem Katalysatorfestbett, welches mindestens ein hydrogenisierendes und/oder hydrogenolysierendes Metall enthält, bei einer mittleren Temperatur zwischen 250 und 350 °C unter einem Druck von mindestens 30,10⁵ Pa bei einer Volumengeschwindigkeit von 1 bis 5 h⁻¹ pro Stunde und einem Verhältnis Wasserstoff/Kohlenwasserstoffe im Bereich zwischen 100 und 500 Nm³/m³ durchgeführt wird.

7. Verfahren nach Anspruch 6, dadurch gekennzeichnet, daß der Katalysator Kobalt und Molybdän oder Nickel und Molybdän enthält.

8. Verfahren nach einem der Ansprüche 5 bis 7, dadurch gekennzeichnet, daß der Schritt der Dearomatisierung in Gegenwart eines Katalysators, welcher mindestens ein auf mindestens ein Festbett aufgebrachtes Edelmetall enthält, bei einer Temperatur im Bereich zwischen 200 und 300°C und bei einem Druck von mindestens 30,10⁵ Pa bei einer Volumengeschwindigkeit von 1 bis 5 h⁻¹ pro Stunde und einem Verhältnis Wasserstoff/Kohlenwasserstoffe im Bereich zwischen 500 und 900 Nm³/m³ durchgeführt wird.

9. Verfahren nach einem der Ansprüche 5 bis 8, dadurch gekennzeichnet, daß der Schritt der Dearomatisierung in Gegenwart eines Katalysators auf Nickelbasis, welcher auf mindestens ein Festbett aufgebracht ist, bei einer Temperatur im Bereich zwischen 100 und 200°C und bei einem Druck von mindestens 30,10⁵ Pa bei einer Volumengeschwindigkeit von 1 bis 5 h⁻¹ pro Stunde und einem Verhältnis Wasserstoff/Kohlenwasserstoffe im Bereich zwischen 600 und 1000 Nm³/m³ durchgeführt wird.

10. Verfahren nach einem der Ansprüche 5 bis 9, dadurch gekennzeichnet, daß in mindestens einem der Verfahrensschritte ein Verdünnungsmittel zur Steuerung des exothermen Verhaltens der Reaktion eingesetzt wird.

11. Verfahren nach Anspruch 10, dadurch gekennzeichnet, daß vor dem katalytischen Schritt der Hydrobehandlung dem katalytischen Crackschnitt ein Verdünnungsmittel zugesetzt wird, welches eine Kerosinfraktion von Rohöl aus der Destillation bei atmosphärischem Druck ist.

## Claims

1. A jet fuel having a combination of the following characteristics:
i) a distillation point in the range between 140 and 300°C;
ii) a content of aromatic hydrocarbons of less than 22 % by volume;
iii) a lower volumetric calorific value above 34.65 Mj/litre;
characterised in that it additionally has:
iv) a cis decalin/trans decalin ratio higher than 0.2;
v) a sulphur content of less than 100 ppm, and
vi) a ratio of $\frac{\text{naphtenes}}{\text{paraffins}}$ of between 1.2 and 2.

2. A jet fuel according to claim 1, characterised in that its calorific value is between 34.65 and 35.30 Mj/litre.

3. A jet fuel according to claim 1 or 2, characterised in that its cis decalin/trans decalin ratio higher than 0.3.

4. A jet fuel according to any one of the preceding claims, characterised in that its naphthalene/trans decalin ratio is lower than 0.05.

5. A process for preparing a jet fuel according to any one of claims 1 to 4, characterised in that a catalytic cracking fraction distilling between 140 and 300°C is subjected to a hydrotreatment stage, then to a dearomatisation stage.

6. A process according to claim 5, characterised in that the hydrotreatment stage is carried out on at least one fixed catalyst bed containing at least one hydrogenating and/or hydrocracking metal, at an average temperature of between 250 and 350°C, at a minimum pressure of 30.10⁵ Pa, with an hourly spacial velocity of 1 to 5 h⁻¹ and a hydrogen/hydrocarbon ratio of between 100 and 500 Nm³/m³.

7. A process according to claim 6, characterised in that the catalyst contains cobalt and molybdenum or nickel and molybdenum.

8. A process according to any one of claims 5 to 7, characterised in that the dearomatisation stage is carried out in the presence of a catalyst containing at least one noble metal disposed on at least one fixed bed, at a temperature of between 200 and 300°C and at a minimum pressure of 30.10⁵ Pa, with an hourly spatial velocity of 1 to 5 h⁻¹ and a hydrogen/hydrocarbon ratio of between 500 and 900 Nm³/m³.

9. A process according to any one of claims 5 to 8, characterised in that the dearomatisation stage is carried out in the presence of a nickel-based catalyst disposed on at least one fixed bed, at a temperature of between 100 and 200°C and at a minimum pressure of 30.10⁵ Pa, with an hourly spatial velocity of 1 to 5 h⁻¹ and a hydrogen/hydrocarbon ratio of between 600 and 1000 Nm³/m³.

10. A process according to any one of claims 5 to 9, characterised in that a diluent is used in at least one of the stages of said process to control the exothermic nature of the reaction.

11. A process according to claim 10, characterised in that a diluent is mixed with the catalytic cracking fraction before hydrotreatment, said diluent being a kerosene fraction formed in the atmospheric distillation of crude petroleum.
